# EUROPÄISCHE PATENTSCHRIFT

(11) **EP 2 163 659 B1**
(45) Veröffentlichungstag und Bekanntmachung des Hinweises auf die Patenterteilung: **08.06.2016**
(21) Anmeldenummer: 08105309.2
(22) Anmeldetag: 11.09.2008
(51) Int. Cl.: C21D 9/48, C22C 38/58, C21D 8/04, C21D 9/46, C22C 38/42

(54) **Nichtrostender Stahl, aus diesem Stahl hergestelltes Kaltband und Verfahren zur Herstellung eines Stahlflachprodukts aus diesem Stahl**
Stainless steel, cold strip made of same and method for producing cold strip from same
Acier inoxidable, bande froide fabriquée à partir de cet acier et procédé de fabrication d'un produit plat en acier à partir de cet acier

(43) Veröffentlichungstag der Anmeldung: 17.03.2010
(73) Patentinhaber: Outokumpu Nirosta GmbH, 47807 Krefeld (DE)
(72) Erfinder: Abratis, Cornel, 41061 Mönchengladbach (DE); Ernenputsch, Lutz, Dr.-Ing., 47802 Krefeld (DE); Klos, Wilfried, Dr., 41516 Grevenbroich (DE); Krautschick, Hans-Joachim, Dr. rer. nat., 42657 Solingen (DE); Sachtleber, Michael, Dr.-Ing., 41352 Korschenbroich (DE)
(74) Vertreter: Cohausz & Florack

(56) Entgegenhaltungen:
- EP-A- 0 694 626
- EP-A- 1 352 982
- ES-A1- 2 142 756
- JP-A- 61 124 556
- US-A- 3 940 266
- OSHIMA TAKAYUKI ET AL: "Effects of alloying elements on solidification structures in Cr-Mn-Ni austenitic stainless steels" TETSU TO HAGANE: JOURNAL OF THE IRON AND STEEL INSTITUTE OFJAPAN, IRON AND STEEL INSTITUTE OF JAPAN. TOKYO, JP, Bd. 92, Nr. 6, 1. Januar 2006 (2006-01-01), Seiten 372-377, XP009095870 ISSN: 0021-1575
- SANCHEZ R ET AL: "PROPERTIES OF AN AUSTENITIC STAINLESS WITH LESS THAN 2% NICKEL" EUROPEAN STAINLESS STEEL CONFERENCE 1993, Bd. 124, Nr. 12, 11. Oktober 1993 (1993-10-11), Seiten 2.231-2.236, XP001135086 Italy

## Beschreibung

Die Erfindung betrifft ein aus einem nichtrostenden Stahl hergestelltes kaltgewalztes Stahlflachprodukt, wie ein Stahlband oder Stahlblech, und ein Verfahren zur Herstellung eines solchen Stahlflachprodukts.

Ein in der Praxis vielfach bewährter nichtrostender Stahl ist unter der Bezeichnung X5CrNi18-10 bekannt und wird unter der EN-Werkstoffnummer 1.4301 geführt. Bei diesem Werkstoff handelt es sich um einen relativ weichen, nicht ferromagnetischen Austenit-Stahl, aus dem beispielsweise Töpfe, Essbesteck, Spülbecken, Teile von Haushaltsgeräten, so genannter "weißer Ware", wie Waschmaschinen, Wäschetrockner, Geschirrspülmaschinen etc., gefertigt werden. Er enthält gemäß DIN EN 10088 neben Eisen und unvermeidbaren Verunreinigungen typischerweise (in Gew.-%) bis zu 0,07 % C, 17,0 - 19,5 % Cr, 8,0 - 10,5 % Ni, max. 1,0 % Si, max. 2,0 % Mn, max. 0,045 % P, max. 0,015 % S und max. 0,110 % N. Der hohe Nickelanteil stellt dabei die austenitische Struktur des Stahls sicher, welche Voraussetzung für seine gute Umformbarkeit ist. Der hohe Cr-Gehalt gewährleistet dabei die gute Korrosionsbeständigkeit dieses Stahls. Nachteilig an dem Stahl 1.4301 ist allerdings, dass er nur zu vergleichbar hohen Kosten hergestellt werden kann, da für seine Legierungsbestandteile, insbesondere die hohen Gehalte an Nickel, hohe Preise zu zahlen sind.

Aufgrund der hohen Legierungskosten des Stahls 1.4301 gibt es zahlreiche Versuche, einen Ersatz für diesen Werkstoff zu schaffen. Übereinstimmendes Ziel dieser Bemühungen ist es, den Nickelgehalt zu reduzieren.

Ein Beispiel für eine solche Entwicklung ist in der EP 0 969 113 A1 beschrieben. Der aus dieser Veröffentlichung bekannte austenitische Stahl weist neben Eisen und unvermeidbaren Verunreinigungen (in Gew.-%) 0, 01 - 0,08 % C, 0,1 - 1 % Si, 5 - 11 % Mn, 15 - 17,5 % Cr, 1 - 4 % Ni, 1 - 4 % Cu, 0,1 - 0,3 % N, sowie näher definierte Gehalte an Schwefel, Kalzium, Aluminium, Phosphor, Bor und Sauerstoff auf.

Ein anderes Beispiel für einen Stahl der hier behandelten Art ist aus der JP 56 146862 bekannt. Dieser austenitische Stahl enthält (in Gew.-%) bis zu 0,03 % C, bis zu 0,5 % Si, 2,2 - 3,0 % Mn, 14 - 18 % Cr, 6 - 9 % Ni, bis zu 0,03 % N, 0,15 - 0,50 % Mo, 1 - 3 % Cu und als Rest Eisen und unvermeidbare Verunreinigungen. Dabei wird besonderer Wert auf ein gutes Umformverhalten gelegt, welches durch das kontrollierte Einstellen des so genannten MD30-Wertes eingestellt wird, der gemäß einer in der JP 56 146862 angegebenen speziellen Formel berechnet wird.

Mit "M_{d30}" wird allgemein die Temperatur bezeichnet, bei der nach einer Kaltumformung von 30 % die Umwandlung von Austenit in Martensit zu 50 % abgelaufen ist. Oberhalb dieser Temperatur tritt dagegen eine verminderte Umwandlung auf (s. Werkstoffkunde Stahl, Band 2, Herausgeber: Verein Deutscher Eisenhüttenleute, 1985, Springer-Verlag Berlin Heidelberg New York Tokio, Verlag Stahleisen m.b.H. Düsseldorf, Kapitel D 10.3.2).

In der europäischen Patentschrift EP 1 431 408 B1 ist des Weiteren ein nichtrostender austenitischer CrNiMnCu-Stahl mit niedrigem Ni-Gehalt mit folgender Zusammensetzung vorgeschlagen worden (in Gew.-%): 0,03 - 0,064 % C, 0,2 - 1,0 % Si, 7,5 - 10,5 % Mn, 14,0 - 16,0 % Cr, 1,0 - 5,0 % Ni, 0,04 - 0,25 % N, 1,0 - 3,5 % Cu, Spuren von Molybdän und als Rest Eisen und unvermeidbare Verunreinigungen. Um Warmwalzfähigkeit zu erhalten, ist dabei für den δ-Ferritgehalt ("delta-Ferritgehalt") vorgeschrieben, dass dessen nach einer in der EP 1 431 408 B1 selbst angegebenen Formel berechneter Gehalt weniger als 8,5 % beträgt. Der derart beschaffene Stahl zeigt vergleichbare mechanische Eigenschaften wie der bekannte Stahl 1.4301.

Auch aus der EP 0 593 158 A1 ist ein nichtrostender, zur Gattung der hier betrachteten Stähle gehörender austenitischer CrNiMnCuN-Stahl bekannt. Dieser Stahl weist neben Eisen und unvermeidbaren Verunreinigungen (in Gew.-%) < 0,15 % C, < 1 % Si, 6,4 - 8,0 % Mn, 16,5 - 17,5 % Cr, 2,50 - 5,0 % Ni, < 0,2 % N und 2,0 - 3,0 % Cu auf. Bei diesem Stahl ist eine gute Warmwalzfähigkeit, insbesondere die Vermeidung von Kantenrissen beim Warmwalzen, bei gleichzeitig akzeptablen mechanischen Eigenschaften und Korrosionsbeständigkeit erreicht worden.

Um diese Eigenschaftskombination sicher zu gewährleisten, wird dabei der Cr-Gehalt des Stahls jeweils so eingestellt, dass er 17,5 Gew.-% sicher nicht überschreitet.

Aus der EP 1 319 091 B1 ist eine Möglichkeit zur kostengerechten Herstellung eines überwiegend aus Mn-Austenit bestehenden Stahlbands oder -blechs bekannt, das eine gegenüber dem Stand der Technik erhöhte Festigkeit besitzt. Zu diesem Zweck wird ein Stahl erschmolzen, welcher (in Gew.-%) mindestens die folgenden Legierungsbestandteile enthält: 15,00 - 24,00 % Cr, 5,00 - 12,00 % Mn, 0,10 - 0,60 % N, 0,01 - 0,2 % C, max. 3,00 % Al und / oder Si, max. 0,07 % P, max. 0,05 % S, max. 0,5 % Nb, max. 0,5 % V, max. 3,0 % Ni, max. 5,0 % Mo, max. 2,0 % Cu sowie als Rest Eisen und unvermeidbare Verunreinigungen. Ein solcher Stahl wird dabei in den zwischen zwei rotierenden Rollen einer Zweirollengießmaschine gebildeten Gießspalt zu einem Dünnband mit einer Dicke von max. 10 mm gegossen. Währenddessen werden die Walzen oder Rollen derart stark gekühlt, dass das Dünnband im Gießspalt mit einer Abkühlgeschwindigkeit von mindestens 200 K/s abkühlt. Das bekannte Verfahren macht sich auf diese Weise die grundsätzlich bekannte Technik einer Bandgießanlage zunutze, indem sie den Stahl in dem zwischen den Walzen oder Rollen beispielsweise einer Zweirollen-Gießapparatur ("Double roller") gebildeten Gießspalt vergießt und ihn dabei so stark abkühlt, dass es zu einer Verschiebung von einer primär ferritischen in Richtung zu einer primär austenitschen Erstarrung kommt. Dies ermöglicht es, den in der Schmelze gelösten Stickstoff in den Stahl zu überführen, denn der Austenit besitzt eine hohe Löslichkeit für Stickstoff. Durch die intensive, mit hoher Kühlgeschwindigkeit erfolgende Abkühlung ist dabei sichergestellt, dass in der erstarrenden Schmelze möglicherweise entstehende Stickstoff-Gasblasen klein bleiben und der gegen sie gerichtete Druck groß ist. Dies verhindert ein Ausgasen der hohen Stickstoffgehalte im Zuge der Erstarrung.

Aus der EP 1 352 982 B1 ist schließlich ein kostengünstig herstellbarer nichtrostender Stahl bekannt, der auch bei konventioneller Kaltumformung unempfindlich gegen die Entstehung von Spannungsrissen ist. Bei diesem Stahl wird anstelle des üblicherweise angestrebten, einphasigen, rein austenitischen Gefüges ein zweiphasiges Mischgefüge eingestellt, bei dem durch Zulegieren von Si und/oder Mo und teilweise unter Absenkung des Ni-Gehaltes bzw. durch Austausch von Ni durch Cu die Austenit- (A) und Ferrit-(F) Anteile eingestellt sind. Der Austenit wird dabei soweit stabilisiert, dass bei der Verformung eintretende Martensitbildung nicht mehr zu Spannungsrissen führt. In Gew.-% angegeben liegt der Chrom-Gehalt des aus der EP 1 352 982 B1 bekannten Stahls zwischen 16 - 20 %, der Mangan-Gehalt zwischen 6 - 12 %, der Nickel-Gehalt ist kleiner gleich 9,05 % und der Kupfer-Gehalt liegt bei kleiner gleich 3 %. Stickstoff ist zwischen 0,1 - 0,5 % hinzulegiert. Die Legierung ist so zusammengesetzt, dass der t-Faktor (Verhältnis von Ferrit bildenden Elementen zu Austenit bildenden Elementen mit jeweiligen Vorfaktoren) in einem Korridor von mehr als 1,3 bis weniger als 1,8 liegt. Gleichzeitig muss die MD30-Temperatur der Legierung eine bestimmte Bedingung erfüllen.

Aus dem Artikel "Effects of Alloying Elements on Solidification Structures in Cr-Mn-Ni Austenitic Stainless Steels" der Autoren T. Oshima et al., erschienen in Tetsu To Hagane, Iron and Steel Institute of Japan, Tokyo, JP, ISSN: 0021-1575, Bd. 92, Nr. 6, 1. Januar 2006, Seiten 372/7, sind schließlich Basiszusammensetzungen von fünf Stählen bekannt mit Cr-Gehalten von 14 %, 15 % oder 17 %, Ni-Gehalten von 1,2 %, 4 %, 4,5 % oder 6,5 %, Mn-Gehalten von 10 %, 8 %, 3,5 % oder 4 % und N-Gehalten von 0,13 %, 0,05 %, 0,12 %, 0,10 % oder 0,05 % bekannt. Dabei wird in dem Artikel festgestellt, dass mit steigendem Cr- oder Mo-Gehalt der 8-Ferrit-Gehalt von aus den genannten Stählen gegossenen Brammen ansteigt, wogegen er bei erhöhten Ni- oder Cu-Gehalten abnimmt. Sämtliche in Bezug auf den δ-Ferrit-Gehalt in dem Artikel gegebenen Hinweise beziehen sich jeweils auf den Gusszustand nach der Erstarrung und vor dem Warmwalzen.

Vor dem Hintergrund des voranstehend erläuterten Standes der Technik bestand die Aufgabe der Erfindung darin, ein kaltgewalztes, kostengünstig herstellbares nicht rostendes Stahlflachprodukt anzugegeben, das bei guten Umformungseigenschaften eine für ein weites Feld von Anwendungen ausreichende Festigkeit besitzt.

Ebenso sollte ein Verfahren zur Herstellung eines solchen Stahls angegeben werden.

In Bezug auf das Stahlflachprodukt ist diese Aufgabe erfindungsgemäß dadurch gelöst worden, dass es die in Anspruch 1 genannten Merkmale besitzt. Vorteilhafte Ausgestaltungen des Stahlflachprodukts sind in den auf Anspruch 1 rückbezogenen Ansprüchen angegeben.

Die erfindungsgemäße Lösung der oben genannten Aufgabe hinsichtlich des Verfahrens besteht darin, dass bei der Herstellung eines Stahlflachproduktes mindestens die in Anspruch 12 angegebenen Arbeitsschritte durchlaufen werden. Vorteilhafte Ausgestaltungen des erfindungsgemäßen Verfahrens sind in den auf Anspruch 12 rückbezogenen Ansprüchen angegeben.

Mit der Erfindung steht ein aus einem nichtrostenden CrMnNiCu-Stahl erzeugtes Stahlflachprodukt mit höheren Mn- und Cu-Gehalten sowie niedrigem Ni-Gehalt als kostengünstiger Alternativwerkstoff zum 1.4301 zur Verfügung, der sich vorteilhaft über Bandguss zu einem Stahlflachprodukt verarbeiten lässt.

Die Legierungsbestandteile des erfindungsgemäß zusammengesetzten Stahlflachprodukts sind dabei so gewählt, dass sein Gefüge im kaltgewalzten Zustand neben Austenit einen δ-Ferritgehalt ("delta-Ferritgehalt") von 8 - 13,5 Vol.-% besitzt. Dieser δ-Ferritgehalt ist dabei so bemessen, dass das erfindungsgemäße Stahlflachprodukt als Kaltband bei guter Festigkeit eine an den Stahl 1.4301 heranreichende Korrosionsbeständigkeit besitzt. Die mechanischen Eigenschaften eines erfindungsgemäßen kaltgewalzten Stahlflachprodukts, wie Streckgrenze und Zugfestigkeit, sind gegenüber dem Stahl 1.4301 zu höheren Werten und die Bruchdehnung zu geringen A80-Werten verschoben. Die technologischen Kennwerte zur Beurteilung der Kaltumformbarkeit, wie das Grenzziehverhältnis und die Kalottenhöhe im Tiefungsversuch, liegen dabei im unteren Streubandbereich der für aus dem Stahl 1.4301 erzeugten Stahlbleche ermittelten Werte.

Aufgrund seiner besonderen Eigenschaftskombination eignen sich aus erfindungsgemäßem Stahl bestehende Stahlflachprodukte folglich als Ersatz für aus dem Stahl 1.4301 erzeugte Stahlflachprodukte bei der Herstellung von in den Bereich der "weißen Ware" fallenden Produkten sowie für den Einsatz in anderen Anwendungsbereichen, bei denen Stahlbleche jeweils mit deutlichen Tiefzieh- und Streckziehanteilen zu dem jeweiligen Produkt verformt werden.

Der Stahl, aus dem ein erfindungsgemäßes Stahlflachprodukt hergestellt ist, weist dazu (in Gew.-%):

| | |
|---|---|
| C: | 0,05 - 0,14 %, |
| Si: | 0,1 - 1,0 %, |
| Mn: | 7,5 - 10,5 %, |
| Cr: | >17,5 - 22,0 %, |
| Ni: | 1,0 - 4,0 %, |
| Cu: | 1,0 - 3,0 %, |
| N: | 0,03 - 0,2 %, |
| P: | max. 0,07 %, |
| S: | max. 0,01 %, |
| Mo: | max. 0,5 %, |

optional eines oder mehrere Elemente aus der Gruppe "Ti, Nb, B, V, Al, Ca, As, Sn, Sb, Pb, Bi, H" mit folgender Maßgabe

| | |
|---|---|
| Ti: | max. 0,02 %, |
| Nb: | max. 0,1 %, |
| B: | max. 0,004 %, |
| V: | max. 0,1 %, |
| Al: | 0,001 - 0,03 %, |
| Ca: | 0,0005 - 0,003 %, |
| As: | 0,003 - 0,015 %, |
| Sn: | 0,003 - 0,01 %, |
| Pb: | max. 0,01 %, |
| H: | max. 0,0025 %, |

und als Rest Fe und unvermeidbare Verunreinigungen auf.

Cr ist in erster Linie zur Verbesserung der Korrosionsbeständigkeit in Gehalten von mehr als 17,5 Gew.-% bis maximal 22,0 Gew.-% in dem erfindungsgemäßen Stahl enthalten. Die Vorschrift, dass jeweils mehr als 17,5 Gew.-% Cr in dem erfindungsgemäßen Stahl enthalten sein sollen, gewährleistet dabei, dass eine mit dem Stahl 1.4301 vergleichbare Korrosionsbeständigkeit erzielt wird. Dies wird besonders sicher dann erreicht, wenn der Cr-Gehalt mindestens 17,7 Gew.-%, insbesondere mindestens 18,0 Gew.-% beträgt. Die durch die Erfindung erzielten Erfolge treten dabei insbesondere dann ein, wenn der Cr-Gehalt des erfindungsgemäßen Stahls auf 20 Gew.-% beschränkt ist.

C und N sind starke Austenitbildner und erhöhen außerdem wirkungsvoll den Widerstand gegen die Bildung von Umformmartensit bei der Verarbeitung erfindungsgemäßer Stähle. Daher ist die Untergrenze des C-Gehaltes auf 0,05 Gew.-% und die Untergrenze für den N-Gehalt auf 0,03 Gew.-% gesetzt worden.

Durch Einhaltung einer Obergrenze von 0,14 Gew.-% für den C-Gehalt wird die Gefahr von Chromkarbidbildung bei einer Wärmebehandlung, z. B. beim Schweißen, und damit einhergehender interkristalliner Korrosion vermieden.

N führt als interstitielles Element zu einer Erhöhung der Streckgrenze und ist daher auf maximal 0,2 Gew.-% festgelegt. Um eine möglichst gute Verformbarkeit zu gewährleisten, wird der N-Gehalt bevorzugt auf 0,12 Gew.-% beschränkt. Die Wirkung von Stickstoff in einem erfindungsgemäßen nichtrostenden Stahl tritt demnach insbesondere dann ein, wenn sein N-Gehalt mindestens 0,06 Gew.-%, insbesondere 0,06 - 0,10 Gew.-% beträgt.

Si unterstützt die Bildung von Ferrit. Daher ist der Si-Gehalt eines erfindungsgemäßen Stahls auf max. 1 Gew.-%, insbesondere 0,5 Gew.-%, beschränkt, wobei die unerwünschte Wirkung von Si insbesondere dadurch vermieden werden kann, dass der Si-Gehalt des erfindungsgemäßen Stahls auf max. 0,4 Gew.-% beschränkt wird.

Mo wird erfindungsgemäßem Stahl nicht gezielt zulegiert, da es einerseits die Ferritbildung unterstützt und andererseits teuer ist. Bevorzugt ist daher der Mo-Gehalt so gering wie möglich. Insbesondere kann der Mo-Gehalt erfindungsgemäß soweit abgesenkt werden, dass er auf unwirksame, den herstellungsbedingt unvermeidbaren Verunreinigungen zuzuordnende Mengen beschränkt ist.

Ni wird dem erfindungsgemäßen Stahl als Austenitbildner zugegeben, wobei ein Mindestgehalt von 1 Gew.-% erforderlich ist, um den δ-Ferritgehalt ("delta-Ferritgehalt") bei einem erfindungsgemäßen Stahl auf max. 25 % im Warmband und gute Umformeigenschaften zu gewährleisten, so dass der angestrebte, auf maximal 15 % beschränkte delta-Ferritgehalt erfindungsgemäßen Kaltbands sicher eingehalten wird. Besonders sicher wird dieser Effekt erreicht, wenn der Ni-Gehalt mindestens 1,5 Gew.-%, insbesondere mindestens 2,0 Gew.-%, beträgt. Durch die Begrenzung des Ni-Gehalts auf höchstens 4 Gew.-% wird eine deutliche Reduktion der Legierungsmittelkosten im Vergleich zum Stahl 1.4301 erreicht.

Durch das Hinzulegieren der Austenitbildner Mn und Cu ist die Reduktion des Ni-Gehaltes möglich.

Kupfer hat eine ähnliche austenitstabilisierende Wirkung wie Nickel. Ein zu hoher Kupfergehalt kann allerdings zur Bildung von kupferreichen Ausscheidungen mit erniedrigtem Schmelzpunkt führen, die insbesondere beim Vergießen des erfindungsgemäßen Stahls in einer Bandgießanlage zu gegossenem Band oder dem anschließend inline erfolgenden Warmwalzen Risse verursachen könnten. Daher sieht die Erfindung für Kupfer eine Obergrenze von 3 % vor. Um die Wirkung von Cu in dem erfindungsgemäßen Stahl zu sichern, hat sich ein Cu-Mindestgehalt von 1,5 Gew.-%, insbesondere 2,0 Gew.-% als günstig erwiesen, wobei sich in praktischen Versuchen Gehalte von 2,1 Gew.-% und mehr bewährt haben.

Die austenitbildende Wirkung von Mn in einem erfindungsgemäßen Stahl tritt bei Mn-Gehalten von mindestens 4 Gew.-% ein. Aus legierungsgmitteltechnischer, ökonomischer Sicht ist der Mn-Gehalt auf max. 12 Gew.-% beschränkt, wobei eine optimierte Wirkung des Mangans in erfindungsgemäßem Stahl erzielt wird, wenn der Mn-Gehalt 7,5 - 10,5 Gew.-%, beträgt.

Die Gehalte an P und S sind für P auf max. 0,07 Gew.-% und für S auf max. 0,01 Gew.-% beschränkt, um den negativen Einfluss dieser Legierungselemente auf die Verformbarkeit eines erfindungsgemäßen Stahls weitestgehend auszuschließen.

Zur Einstellung bestimmter Eigenschaften bei einem erfindungsgemäßen Stahl können optional Gehalte an Ti, Nb, B, V, Al, Ca, As, Sn, Pb oder H anwesend sein.

Ti-Gehalte von bis zu 0,02 Gew.-% dienen sowohl bei der Erzeugung des erfindungsgemäßen Stahlflachprodukts über den Strangguss als auch über die so genannte "Bandgussroute" der Vermeidung von Rissen im erhaltenen Band.

Nb-Gehalte von bis zu 0,1 Gew.-% wirken sich bei einer Erzeugung sowohl über Strangguss als auch über Bandguss günstig auf die Umformbarkeit aus.

Bor kann erfindungsgemäßem Stahl in Gehalten von bis zu 0,004 Gew.-% im Fall seiner Verarbeitung über Bandguss zugegeben werden, um der Gefahr von Rissbildung entgegenzuwirken. Wird der Stahl im Strangguss vergossen, so trägt die Anwesenheit von B bis zu der genannten Obergrenze zur Vermeidung von Oberflächenaufreißungen bei.

Durch die Zugabe von Al in Gehalten von 0,001 - 0,03 Gew.-% kann der Reinheitsgrad des erfindungsgemäßen Stahls verbessert werden. Demselben Zweck dient die Anwesenheit von Ca in Gehalten 0,0005 - 0,003 Gew.-%.

Durch Gehalte an As von 0,003 - 0,015 Gew.-%, Sn von 0,003 - 0,01 Gew.-%, Pb von bis zu 0,01 Gew.-% und Bi von bis zu 0,01 Gew.-% kann bei der Verarbeitung eines erfindungsgemäßen Stahls über Bandguss die Gefahr von Rissbildung minimiert werden. Im Fall der Verarbeitung über Strangguss helfen diese Elemente in den genannten Gehaltsgrenzen, die Gefahr des Auftretens von Oberflächenfehlern beim Warmwalzen zu vermindern.

Ein hinsichtlich der insbesondere im kaltgewalzten Zustand angestrebten Eigenschaften optimales Verhältnis der austenit- und ferritbildenden Legierungsbestandteile ergibt sich dann, wenn für den Faktor $t = \frac{% Cr + 2 % Mo + 1 , 5 % Si + 3 % Al - 5}{0 , 3 % Mn + % Ni + 0 , 5 % Cu + 15 \left(%C+%N\right) + 2}$ gilt
t kleiner als 1,3,
wobei mit %C der C-Gehalt, %N der N-Gehalt, %Si der Si-Gehalt, %Al der Al-Gehalt, %Mn der Mn-Gehalt, %Cr der Cr-Gehalt, %Ni der Ni-Gehalt, %Mo der Mo-Gehalt und %Cu der Cu-Gehalt der jeweiligen Stahlzusammensetzung bezeichnet sind. Dabei stellen sich die erfindungsgemäß angestrebten Eigenschaften dann besonders sicher ein, wenn t höchstens 1,2 beträgt.

Gemäß der Erfindung weist ein erfindungsgemäßes kaltgewalztes Stahlprodukt, also beispielsweise ein kaltgewalztes Stahlband oder Stahlblech, eine Dehnung A80 von mindestens 35 % auf. Bei einem derart beschaffenen kaltgewalzten erfindungsgemäßen Stahlflachprodukt beträgt das Grenzziehverhältnis beim Tiefziehen eines rotationssymmetrischen Näpfchens 2,00.
"Grenzziehverhältnis" meint dabei das größte aus dem Durchmesser der Ronde, aus der das Näpfchen gezogen wird, zum Durchmesser des zum Tiefziehen des Näpfchens eingesetzten Stempels gebildete Ziehverhältnis im Erstzug, bei dem mit einer bestimmten Niederhalterkraft ein Napf ohne Bodenreißer oder Falten tiefgezogen werden kann. Die Ronde wird dabei an ihrem äußeren Rand vollständig zwischen einem Ziehring und einem Niederhalter eingespannt. Ein Stempel mit 100 mm Durchmesser dringt dann in die Ronde ein und formt in einem Tiefziehvorgang eine Kalotte. Dieser Vorgang wird fortgesetzt, bis das Blechmaterial reißt. Die unter diesen Umständen erzielte, rissfreie Kalottenhöhe beträgt bei einem erfindungsgemäßen Kaltband oder -blech regelmäßig 58 mm. Dementsprechend weist ein erfindungsgemäß beschaffenes Stahlflachprodukt eine Eigenschaftskombination auf, die es in optimaler Weise für eine Umformung beispielsweise durch Tiefziehen oder vergleichbare Operationen geeignet macht.

Die Erzeugung eines erfindungsgemäßen kaltgewalzten Stahlflachprodukts umfasst allgemein die Arbeitsabschnitte "Erschmelzen, Behandeln und Nachbehandeln des Stahls im Stahlwerk", "Erzeugen von gegossenem Band durch Bandguss aus dem Stahl", "Warmwalzen des gegossenen Bandes oder der Brammen", "Vorbereiten (Glühen und Beizen/Entzundern) des Warmbandes für das Kaltwalzen", "Kaltwalzen", "Fertigglühen des Kaltbandes" und "Endbearbeiten (Dressieren, Streckrichten, Besäumen) des Kaltbandes". Jeder dieser Arbeitsabschnitte kann dabei optionale Arbeitsschritte umfassen, die beispielsweise jeweils in Abhängigkeit von der zur Verfügung stehenden Anlagentechnik und den vom Verwender (Kunden) gestellten Anforderungen durchgeführt werden.

Zur Herstellung eines Stahlflachproduktes wird gemäß der Erfindung demnach zunächst ein in erfindungemäßer Weise zusammengesetzter Stahl erschmolzen. Die derart zusammengesetzte Schmelze wird dann in einer Zweirollengießmaschine zu einem gegossenen Band vergossen. Die Erstarrung des erfindungsgemäßen Stahls erfolgt dabei aufgrund des hohen Cr-Gehaltes und niedrigen Ni-Gehaltes primär ferritisch und dann austenitisch. Die hohen dem Bandgießen zu Grunde liegenden Abkühlraten begünstigen den Verbleib deutlicher δ-Ferritanteile ("delta-Ferritanteile") im Warmband.

Anschließend wird das aus dem erfindungsgemäßen Stahl gegossene Band in einem kontinuierlichen Fertigungsablauf inline auf das Bandgießen folgend warmgewalzt. Auf diese Weise wird ein Warmband mit einer typischen Dicke von 1 bis 4 mm erzeugt. Auf dem Weg zu dem jeweiligen Warmwalzgerüst kann das gegossene Band selbstverständlich weitere Arbeitsstationen, wie einen Ausgleichs- oder Wiedererwärmungsofen, durchlaufen.

Die Verarbeitung des erfindungsgemäßen Stahls in einer Bandgießanlage hat den Vorteil, dass sich die Stahlschmelze zu einem Band mit minimierter, insbesondere auf max. 4 mm, vorzugsweise max. 3,5 mm, beschränkter Dicke vergießen lässt und anschließend Umformungen mit Umformgraden von max. 50 % erforderlich sind, um das gegossene Band auf Enddicke zu bringen. Auf diese Weise ist es möglich, aus erfindungsgemäßem Stahl trotz dessen Zweiphasigkeit prozesssicher ein Warmband zu fertigen, das anschließend einer konventionellen Weiterverarbeitung zu Kaltband zugeführt werden kann.

Besonders vorteilhaft wirkt sich die erfindungsgemäße Vorgehensweise aus, wenn das Warmwalzen in einem einzigen Warmwalzstich erfolgt. Der im Zuge des Warmwalzens erzielte Gesamtumformgrad ε sollte dabei höchstens 50 % betragen, da sich andernfalls ein unerwünscht feinkörniges Gefüge bildet.

Die Warmwalztemperaturen, mit denen das gegossene Band in den ersten Walzstich des Warmwalzens einläuft, liegen dabei bevorzugt im Bereich von 1050 - 1200 °C.

Nachfolgend wird die Erfindung anhand von Ausführungsbeispielen näher erläutert.

In Tabelle 1 sind die chemischen Zusammensetzungen von drei unter die Erfindung fallenden Legierungen E1 - E4 angegeben.

Zur Herstellung von entsprechend diesen Legierungen E1 - E4 zusammengesetzten Schmelzen sind im Stahlwerk in einem Elektrolichtbogenofen legierter und unlegierter Schrott sowie Ferrolegierungen gemeinsam eingeschmolzen worden.

Danach ist die so erhaltene Schmelze aus dem Elektrolichtbogenofen in einem AOD-Konverter (AOD = Argon Oxygen Decarburization) weiter behandelt worden. Hauptziel dieser Behandlung war die Reduzierung des Kohlenstoffgehaltes auf einen Zielwert durch Einblasen eines Sauerstoff-Argon-Gemisches.

Nach der AOD-Behandlung ist die Schmelze in eine Pfanne gegossen worden. Die hohen Qualitätsanforderungen an die Eigenschaften der erschmolzenen Stähle machten dann eine Nachbehandlung erforderlich. Dies erfolgte in der Sekundärmetallurgie, der Pfannen- bzw. Vakuumbehandlung von flüssigem Rohstahl. Dieser Arbeitsschritt verfolgte neben der Homogenisierung der Schmelze sowie der Einhaltung enger Temperaturgrenzen bzw. exakter Temperaturen in erste Linie das Ziel, niedrige Gehalte der Elemente Kohlenstoff, Stickstoff, Wasserstoff, Phosphor sowie einiger Spurenelemente im Stahl einzustellen.

Die entsprechend behandelte Schmelze ist dann in einer konventionellen Zweirollengießmaschine ("Twin-Roller") zu einem gegossenen Band mit einer Dicke von 2,5 - 3,5 mm und anschließend direkt in einem Stich integriert zu einem Warmband mit einer Dicke von 1,5 - 2,5 mm warmgewalzt worden. Die Warmwalzendtemperatur betrug dabei 1100 °C, wobei für das Warmwalzen von Warmbändern aus erfindungsgemäßen Stählen grundsätzlich Warmwalzendtemperaturen von 1050 - 1200 °C bei Verformungsgraden von 25 - 50 % in Frage kommen. Durch die unmittelbare Aufeinanderfolge von Bandgießen und Warmwalzen unter den genannten Bedingungen kann die Gefahr der Entstehung von Rissen und Oberflächenfehlern vermieden werden, die bei einer konventionellen, über einen mehrstufigen Warmwalzprozess erfolgenden Verarbeitung der erfindungsgemäßen Stahllegierungen aufgrund der Zweiphasigkeit der aus ihnen erzeugten Warmbänder besteht.

Zum Vergleich sind zwei unter die genormte Legierung des Stahls 1.4301 fallende Proben 4301.70, 4301.60 erschmolzen worden, von denen die Probe 4301.70 in der Zweirollengießmaschine mit anschließendem Warmwalzen in der voranstehend für die Proben E1 - E4 beschriebenen Weise zu Warmband mit einer Dicke von 1,9 - 2,4 mm verarbeitet worden ist, während die Probe 4301.60 in konventioneller Weise zu Brammen stranggegossen und mehrstufig zu 2,8 - 3,6 mm dickem Warmband verarbeitet worden ist.

Die in der voranstehend erläuterten Weise erzeugten Warmbänder sind anschließend zum Kaltwalzen vorbereitet worden. Sie sind dazu einer Wärmebehandlung in Form einer Glühung bei einer Temperatur unterzogen worden, die bei der Verarbeitung erfindungsgemäßer Warmbänder typischerweise im Bereich von 1000 - 1180 °C liegt. Bei den hier erläuterten Ausführungsbeispielen betrug sie jeweils 1050 °C.

Anschließenden sind die Warmbänder in bekannter Weise einer Entzunderung unterzogen worden, um die Warmbandoberfläche von der darauf haftenden Oxidschicht zu befreien. Eine solche Entzunderung umfasst üblicherweise ein mechanisches, beispielsweise mit Hilfe eines konventionellen Zunderbrechers durchgeführtes Vorentzundern und ein Beizen, bei dem mit einem flüssigen Beizmedium der Zunder weitestgehend vollständig von der metallischen Oberfläche des Warmbandes entfernt wird.

Das so geglühte und sauber gebeizte so genannte "weiße" Warmband ist zu Coils aufgewickelt und dem Kaltwalzgerüst zugeführt worden.

Das Kaltwalzen der Warmbänder auf die geforderte Enddicke von 0,8 mm ist ohne vorhergehende Erwärmung auf einem 20-Rollen-Kaltwalzgerüst durchgeführt worden. Dieser Kaltwalzgerüst-Typ ist in der Lage, die für die Verarbeitung von Edelstählen erforderlichen hohen Umformkräfte aufzubringen und gewährleistet zugleich die Einhaltung der von den Kunden geforderten Toleranzen bezüglich Oberflächenqualität und Dicke. Die im Zuge des Kaltwalzens erzielten Verformungsgrade liegen bei erfindungsgemäßer Verarbeitung typischerweise im Bereich von 40 - 80 %.

Das beim Kaltwalzen verfestigte Kaltband ist für die Wiederherstellung seiner für die weitere Verarbeitung erforderlichen Umformeigenschaften bei einer Glühtemperatur von 1140 °C rekristallisierend geglüht worden. Für die rekristallisierende Glühung erfindungsgemäßer Stahlflachprodukte geeignete Glühtemperaturen liegen im Bereich von 1050 - 1180 °C.

Bei den vorliegenden Ausführungsbeispielen ist die rekristallisierende Glühung auf einer konventionellen Glüh- und Beizlinie durchgeführt worden, in der das Kaltband zunächst in einer offenen Atmosphäre geglüht und anschließend in der Beizstrecke erneut von dem dabei entstandenen Zunder befreit worden ist. Alternativ ist es bei besonders hohen Anforderungen an die Oberflächenbeschaffenheit auch möglich, die Glühung unter einer Schutzgasatmosphäre einer Blankglühlinie durchzuführen. Die metallisch glänzende Oberfläche des Kaltbandes bleibt hierbei erhalten, ihr Glanz wird durch die abschließende Warmebehandlung in einer Schutzgasatmosphäre verstärkt.

Zur endgültigen Einstellung der vom Kunden gewünschten mechanischen Eigenschaften, der Planheit, der Oberflächenfeinstruktur und des Glanzes sind die wärmebehandelten Kaltbänder schließlich einem Dressierwalzen unterzogen worden. Dazu werden üblicherweise Zwei- oder Vier-Rollen-Dressiergerüste mit polierten Arbeitswalzen eingesetzt.

Die δ-Ferritgehalte der aus den Stählen E1 - E4, 4301.70 und 4301.60 erzeugten Warmbänder ("WB") und ihre jeweiligen mechanischen Eigenschaften Dehngrenze Rp, Zugfestigkeit Rm und Dehnung A80 sind in Tabelle 2 aufgeführt. Genauso sind in Tabelle 2 für die aus den Stählen E1 - E4, 4301.70 und 4301.60 in der hier erläuterten Weise erzeugten, 0,8 mm dicken Kaltbänder der delta-Ferritgehalt δ-Ferrit, die nach ASTM bewertete Körnigkeit ihres Gefüges sowie die Dehngrenze Rp, Zugfestigkeit Rm und Dehnung A80 angegeben.

Bei den meisten der aus den erfindungsgemäßen Proben erhaltenen Kaltbänder liegen die Werte der Dehngrenze und Zugfestigkeit über den Werten der aus den Vergleichsproben 4301.70 und 4301.60 erzeugten Kaltbänder.

Die Dehnungswerte A80 liegen für die aus den Proben E1 - E4 erzeugten Kaltbänder zwischen 44,4 % und 48,5 % quer zur Walzrichtung, während für die Vergleichsproben 4301.70 und 4301.60 Dehnwerte A80 von 53 % und 57,6 % ermittelt werden konnten.

Der 8-Ferritanteil ("delta-Ferritanteil") des erfindungsgemäßen Stahls im Kaltband liegt bei Gehalten zwischen 8,5 % und 13 % und damit deutlich über den für die beiden Vergleichsproben ermittelten Werten. Die bei den erfindungsgemäßen Proben vorhandenen deutlichen Anteile an δ-Ferrit erklären die niedrigeren Dehnungswerte. Außerdem ist insbesondere das aus den Proben E1 - E4 erzeugte Kaltband mit ASTM-Werten von bis zu 10 sehr feinkörnig, was als eine mögliche Ursache für das hohe Festigkeitsniveau in Frage kommt. Zudem steigern Elemente wie Kohlen- und Stickstoff bzw. Mangan als interstitiell bzw. substitutionell gelöste Atome (in Form eines Mischkristalls) die Festigkeitseigenschaften.

Die zur Bewertung der Umformbarkeit geeigneten technologischen Kennwerte der aus den Proben E1 und E4 sowie der 4301.60 erzeugten Kaltbänder sind in Tabelle 3 aufgeführt.

Die Kalottenhöhe als Kennwert für die Streckziehfähigkeit liegt bei den aus den Proben E1 und E4 erzeugten Kaltbändern im Bereich bzw. leicht unterhalb der Werte, die aus den beiden Vergleichsproben ermittelt werden konnten.

Auch liegt das Grenzziehverhältnis bei den aus den Proben E1 und E4 erzeugten Kaltbändern im Bereich des Grenzziehverhältnisses der Probe 4301.60. Die erfindungsgemäßen Kaltbänder weisen somit ein gleich gutes Tiefziehvermögen auf wie die aus dem konventionellen Stahl 1.4301 erzeugten Proben.

Dementsprechend lassen sich aus erfindungsgemäßem Stahl Bauteile mit hohem Tiefziehanteil und großer Ziehtiefe herstellen. Bei ihrer Verformung zeigen in erfindungsgemäßer Weise erzeugte kaltgewalzte Stahlflachprodukte eine geringere Zipfeligkeit als Kaltbänder, die in konventioneller Weise über Strangguss aus dem Stahl 1.4301 erzeugt worden sind. Dies belegt ein isotroperes Fließverhalten des erfindungsgemäßen Stahls bedingt durch eine geringere Walztextur im Kaltband. Ein solches Verhalten erweist sich bei vielen Tiefziehprozessen als besonders günstig. Die r-Werte in Querrichtung erfindungsgemäß erzeugter Kaltwalzprodukte liegen im Bereich des konventionell erzeugten Materials.

Das nach dem Dressierwalzen erhaltene Kaltband kann erforderlichenfalls einem Streckrichten und Besäumen unterzogen werden. In der Regel werden diese Fertigungsschritte separat durchgeführt. Schleiflinien können dann die Bänder erforderlichenfalls noch mit unterschiedlichen Schliffbildern auf der Bandoberfläche versehen. Für höchste Anforderungen an die Planheit eines Edelstahlbleches werden dressierte oder auch undressierte Kaltbänder in Bandstreckanlagen behandelt. Eventuell vorhandene Eigenspannungen, die zur Unplanheit eines Bandes führen können, werden so ausgeglichen.

Mit der Erfindung steht somit ein Stahlflachprodukt zur Verfügung, das aus einem Stahl hergestellt ist, dessen Korrosionsbeständigkeit mit der des Stahls 1.4301 vergleichbar ist. Der δ-Ferritgehalt ("delta-Ferritgehalt") bei aus erfindungsgemäßem Stahl erzeugten Warm- und Kaltband wird dabei über die chem. Zusammensetzung und die im Zuge des als Verarbeitungsverfahren gewählten Bandgießens mit anschließend inline absolviertem Warmwalzen mögliche schnelle Erstarrung so eingestellt, dass Bruchdehnungswerte deutlich oberhalb von 35 %, insbesondere oberhalb von 40 %, erreicht werden und die technologischen Umformeigenschaften im Streubandbereich des Werkstoffs 1.4301 liegen.

**Tabelle 1**

| Probe | C | Si | Mn | Cr | Mo | Ni | N | Cu |
|---|---|---|---|---|---|---|---|---|
| E1 | 0,057 | 0,15 | 7,57 | 18,01 | 0,1 | 3,06 | 0,11 | 2,22 |
| E2 | 0,06 | 0,11 | 7,6 | 18,0 | 0,1 | 3,08 | 0,09 | 2,31 |
| E3 | 0,053 | 0,11 | 7,74 | 17,92 | 0,14 | 3,9 | 0,11 | 1,61 |
| E4 | 0,09 | 0,09 | 8 | 18,24 | 0,09 | 2,15 | 0,1 | 2,32 |
| 4301.70 | 0,04 | 0,2 | 1,24 | 18,14 | 0,25 | 8,52 | 0,049 | 0,26 |
| 4301.60 | 0,04 | 0,39 | 1,24 | 18,15 | 0,25 | 8,54 | 0,049 | 0,26 |

| | | | | | | | | |
|---|---|---|---|---|---|---|---|---|
| Angaben in Gew.-% | | | | | | | | |

**Tabelle 2b**

| | Warmband | | | | Kaltband | | | | | |
|---|---|---|---|---|---|---|---|---|---|---|
| robe | δ-Ferrit [%] | Rp [MPa] | Rm [MPa] | Ag [%] | δ-Ferrit [%] | Rp [MPa] | Rm [MPa] | Rp/Rm [%] | A80 [%] | Körnigkeit gemäß ASTM |
| E1 | 14 | - | - | - | 13 | 332 | 646 | 0,51 | 47,4 | 10 |
| E2 | 14 | 336 | 651 | 43,2 | 11 | 341 | 637 | 0,54 | 44,4 | 10 |
| E3 | 12 | 334 | 657 | 46 | 8,5 | 357 | 675 | 0,53 | 48,5 | 10 |
| E4 | 13,9 | 360 | 685 | 41,6 | 11,7 | 390 | 705 | 0,55 | 41,2 | 10 |
| 4301.70 | 2,0 - 8,0 | 325 | 633 | 50 | 1-2 | 304 | 645 | 0,47 | 53 | 9 |
| 4301.60 | 1,0 - 2,0 | - | - | - | 0 | 285 | 624 | 0,46 | 57,6 | 8,5 |

| | | | | | | | | | | |
|---|---|---|---|---|---|---|---|---|---|---|
| "-" = Nicht ermittelt | | | | | | | | | | |

**Tabelle 3**

| Probe | Dicke [mm] | Kalottenhöhe [mm] | Grenzziehverhältnis | Zipfeligkeit [mm] |
|---|---|---|---|---|
| E1 | 0,8 | 61,7 - 63,1 | 2,00 | 2,14 |
| E4 | 0,8 | 63 - 65 | 2,06 | 2,44 |
| 4301.60 | 0,8 | 63 - 67 | 2,00 - 2,06 | 3,7 - 6,5 |

## Patentansprüche

1. Kaltgewalztes Stahlflachprodukt, hergestellt aus einem nichtrostenden Stahl
mit einem aus 8,5 - 13 Vol.-% δ-Ferrit und als Rest Austenit bestehenden Gefüge
und
mit folgender Zusammensetzung (in Gew.-%):
| | |
|---|---|
| C: | 0,05 - 0,14 %, |
| Si: | 0,1 - 1,0 %, |
| Mn: | 7,5 - 10,5 %, |
| Cr: | >17,5 - 22,0 %, |
| Ni: | 1,0 - 4,0 %, |
| Cu: | 1,0 - 3,0 %, |
| N: | 0,03 - 0,2 %, |
| P: | max. 0,07 %, |
| S: | max. 0,01 %, |
| Mo: | max. 0,5 %, |
optional eines oder mehrere Elemente aus der Gruppe "Ti, Nb, B, V, Al, Ca, As, Sn, Sb, Pb, Bi, H" mit folgender Maßgabe
| | |
|---|---|
| Ti: | max. 0,02 %, |
| Nb: | max. 0,1 %, |
| B: | max. 0,004 %, |
| V: | max. 0,1 %, |
| Al: | 0,001 - 0,03 %, |
| Ca: | 0,0005 - 0,003 %, |
| As: | 0,003 - 0,015 %, |
| Sn: | 0,003 - 0,01 %, |
| Pb: | max. 0,01 %, |
| Bi: | max. 0,01 %, |
| H: | max. 0,0025 %, |
Rest Fe und unvermeidbare Verunreinigungen,
wobei für $t = \frac{% Cr + 2 % Mo + 1 , 5 % Si + 3 % Al - 5}{0 , 3 % Mn + % Ni + 0 , 5 % Cu + 15 \left(%C+%N\right) + 2}$ gilt t < 1,3,
wobei mit %C der C-Gehalt, %N der N-Gehalt, %Si der Si-Gehalt, %Al der Al-Gehalt, %Mn der Mn-Gehalt, %Cr der Cr-Gehalt, %Ni der Ni-Gehalt, %Mo der Mo-Gehalt und %Cu der Cu-Gehalt der jeweiligen Stahlzusammensetzung des Flachprodukts bezeichnet sind.

2. Kaltgewalztes Stahlflachprodukt nach einem der voranstehenden Ansprüche, **dadurch**
**gekennzeichnet, dass** sein Si-Gehalt 0,1 - 0,4 Gew.-% beträgt.

3. Kaltgewalztes Stahlflachprodukt nach einem der voranstehenden Ansprüche, **dadurch**
**gekennzeichnet, dass** sein Mn-Gehalt 7,5 - 10,5 Gew.-% beträgt.

4. Kaltgewalztes Stahlflachprodukt nach einem der voranstehenden Ansprüche, **dadurch**
**gekennzeichnet, dass** sein Cr-Gehalt max. 20,0 Gew.-% beträgt.

5. Kaltgewalztes Stahlflachprodukt nach einem der voranstehenden Ansprüche, **dadurch**
**gekennzeichnet, dass** sein Cr-Gehalt mindestens 17,7 Gew.-%, insbesondere mindestens 18,0 Gew.-%, beträgt.

6. Kaltgewalztes Stahlflachprodukt nach einem der voranstehenden Ansprüche, **dadurch**
**gekennzeichnet, dass** sein Ni-Gehalt mindestens 1,5 Gew.-% beträgt.

7. Kaltgewalztes Stahlflachprodukt nach einem der voranstehenden Ansprüche, **dadurch**
**gekennzeichnet, dass** er mindestens 1,5 Gew.-% Cu enthält.

8. Kaltgewalztes Stahlflachprodukt nach Anspruch 7,
**dadurch gekennzeichnet, dass** sein Cu-Gehalt mindestens 2,0 Gew.-% beträgt.

9. Kaltgewalztes Stahlflachprodukt nach einem der voranstehenden Ansprüche, **dadurch**
**gekennzeichnet, dass** sein N-Gehalt 0,03 - 0,10 Gew.-% beträgt.

10. Kaltgewalztes Stahlflachprodukt nach einem der voranstehenden Ansprüchen, **dadurch**
**gekennzeichnet, dass** seine Dehnung A80 mindestens 35 % beträgt.

11. Kaltgewalztes Stahlflachprodukt nach einem der voranstehenden Ansprüche, **dadurch**
**gekennzeichnet, dass** das Grenzziehverhältnis beim Tiefziehen eines rotationssymmetrischen Näpfchens 2,00 beträgt.

12. Verfahren zum Herstellen eines gemäß einem der Ansprüche 1 bis 11 beschaffenen kaltgewalzten Stahlflachprodukts, wie Stahlband oder Stahlblech, umfassend folgende Arbeitsschritte :
- Erschmelzen eines Stahls mit folgender Zusammensetzung (in Gew.-%):
| | |
|---|---|
| C: | 0,05 - 0,14 %, |
| Si: | 0,1 - 1,0 %, |
| Mn: | 7,5 - 10,5 % |
| Cr: | >17,5 - 22,0 %, |
| Ni: | 1,0 - 4,0 %, |
| Cu: | 1,0 - 3,0 %, |
| N: | 0,03 - 0,2 %, |
| P: | max. 0,07 %, |
| S: | max. 0,01 %, |
| Mo: | max. 0,5 %, |
optional eines oder mehrere Elemente aus der Gruppe "Ti, Nb, B, V, Al, Ca, As, Sn, Sb, Pb, Bi, H" mit folgender Maßgabe
| | |
|---|---|
| Ti: | max. 0,02 %, |
| Nb: | max. 0,1 %, |
| B: | max. 0,004 %, |
| V: | max. 0,1 %, |
| Al: | 0,001 - 0,03 %, |
| Ca: | 0,0005 - 0,003 %, |
| As: | 0,003 - 0,015 %, |
| Sn: | 0,003 - 0,01 %, |
| Pb: | max. 0,01 %, |
| Bi: | max. 0,01 %, |
| H: | max. 0,0025 %, |
Rest Fe und unvermeidbare Verunreinigungen, wobei für $t = \frac{% Cr + 2 % Mo + 1 , 5 % Si + 3 % Al - 5}{0 , 3 % Mn + % Ni + 0 , 5 % Cu + 15 \left(%C+%N\right) + 2}$ gilt t < 1,3,
wobei mit %C der C-Gehalt, %N der N-Gehalt, %Si der Si-Gehalt, %Al der Al-Gehalt, %Mn der Mn-Gehalt, %Cr der Cr-Gehalt, %Ni der Ni-Gehalt, %Mo der Mo-Gehalt und %Cu der Cu-Gehalt der jeweiligen Stahlzusammensetzung des Flachprodukts bezeichnet sind,
- Vergießen des erschmolzenen Stahls in einer Zweirollengießmaschine zu einem gegossenen Band;
- inline auf das Gießen des gegossenen Bandes erfolgendes Warmwalzen des gegossenen Bands zu einem Warmband;
- Kaltwalzen des Warmbands zu einem Kaltband, wobei das erhaltene Kaltband ein Gefüge aufweist, das 8,5 - 13 Vol.-% δ-Ferrit und als Rest Austenit aufweist.

13. Verfahren nach Anspruch 12, **dadurch**
**gekennzeichnet, dass** das Warmwalzen in einem einzigen Warmwalzstich erfolgt.

14. Verfahren nach einem der Ansprüche 12 oder 13,
**dadurch gekennzeichnet, dass** der während des Warmwalzens erzielte Gesamtumformgrad ε höchstens 50 % beträgt.

15. Verfahren nach einem der Ansprüche 12 bis 14,
**dadurch gekennzeichnet, dass** das gegossene Band mit einer im Bereich von 1050 - 1200 °C liegenden Warmwalzanfangstemperatur in den ersten Walzstich einläuft.

16. Verfahren nach einem der Ansprüche 12 bis 15,
**dadurch gekennzeichnet, dass** die Dicke des gegossenen Bandes höchstens 4 mm beträgt.

## Claims

1. Cold-rolled flat steel product, made from a stainless steel with a structure consisting of 8.5 - 13 % by volume δ-ferrite and for the remainder, austenite and with the following composition (in wt. -%):
| | |
|---|---|
| C: | 0.05 - 0.14 %, |
| Si: | 0.1 - 1.0 %, |
| Mn: | 7.5 - 10.5 %, |
| Cr: | >17.5 - 22.0 %, |
| Ni: | 1.0 - 4.0 %, |
| Cu: | 1.0 - 3.0 %, |
| N: | 0.03 - 0.2 %, |
| P: | max. 0.07 %, |
| S: | max. 0.01 %, |
| Mo: | max. 0.5 %, |
optionally one or more elements from the group consisting of "Ti, Nb, B, V, Al, Ca, As, Sn, Sb, Pb, Bi, H" in accordance with
| | |
|---|---|
| Ti: | max. 0.02 %, |
| Nb: | max. 0.1 %, |
| B: | max. 0.004 %, |
| V: | max. 0.1 % |
| Al: | 0.001 - 0.03 %, |
| Ca: | 0.0005 - 0.003 %, |
| As: | 0.003 - 0.015 %, |
| Sn: | 0.003 - 0.01 %, |
| Pb: | max. 0.01 %, |
| Bi: | max. 0.01 %, |
| H: | max. 0.0025 %, |
remainder Fe and unavoidable impurities, whereby for $t = \frac{% Cr + 2 % Mo + 1.5 % Si + 3 % Al - 5}{0.3 % Mn + % Ni + 0.5 % Cu + 15 \left(%C+%N\right) + 2}$ t < 1.3 applies,
whereby %C describes the C content, %N the N content, %Si the Si content, %Al the Al content, %Mn the Mn content, % Cr the Cr content, %Ni the Ni content, %Mo the Mo content and % Cu the Cu content of the particular steel composition of the flat product.

2. Cold-rolled flat steel product according to one of the above claims, **characterised in that** its Si content is 0.1 - 0.4 wt.-%.

3. Cold-rolled flat steel product according to one of the above claims, **characterised in that** its Mn content is 7.5 - 10.5 wt.-%.

4. Cold-rolled flat steel product according to one of the above claims, **characterised in that** its Cr content is max. 20 wt.-%.

5. Cold-rolled flat steel product according to one of the above claims, **characterised in that** its Cr content is at least 17.7 wt.-%, in particular at least 18.0 wt.-%.

6. Cold-rolled flat steel product according to one of the above claims, **characterised in that** its Ni content is at least 1.5 wt.-%.

7. Cold-rolled flat steel product according to one of the above claims, **characterised in that** it contains at least 1.5 wt.-% Cu.

8. Cold-rolled flat steel product according to Claim 7, **characterised in that** its Cu content is at least 2.0 wt.-%.

9. Cold-rolled flat steel product according to one of the above claims, **characterised in that** its N content is 0.03 - 0.10 wt.-%.

10. Cold-rolled flat steel product according to one of the above claims, **characterised in that** its elongation A80 is at least 35 %.

11. Cold-rolled flat steel product according to one of the above claims, **characterised in that** the limiting drawing ratio during deep drawing of a rotationally symmetrical cup is 2.00.

12. Method for producing a cold-rolled flat steel product, such as steel strip or steel sheet, whose characteristics are according to one of claims 1 to 11, comprising the following work steps:
- Melting a steel that has the following composition (in wit.-%):
| | |
|---|---|
| C: | 0.05 - 0.14 %, |
| Si: | 0.1 - 1.0 %, |
| Mn: | 7.5 - 10.5 %, |
| Cr: | > 17.5 - 22.0 %, |
| Ni: | 1.0 - 4.0 %, |
| Cu: | 1.0 - 3.0 %, |
| N: | 0.03 - 0.2 %, |
| P: | max. 0.07 %, |
| S: | max. 0.01 %, |
| Mo: | max. 0.5 %, |
optionally one or more elements from the group consisting of "Ti, Nb, B, V, Al, Ca, As, Sn, Sb, Pb, Bi, H" in accordance with
| | |
|---|---|
| Ti: | max. 0.02 %, |
| Nb: | max. 0.1 %, |
| B: | max. 0.004 %, |
| V: | max. 0.1 %, |
| Al: | 0.001 - 0.03 %, |
| Ca: | 0.0005 - 0.003 %, |
| As: | 0.003 - 0.015 %, |
| Sn: | 0.003 - 0.01 %, |
| Pb: | max. 0.01 %, |
| Bi: | max. 0.01 %, |
| H: | max. 0.0025 %, |
remainder Fe and unavoidable impurities, whereby for $t = \frac{% Cr + 2 % Mo + 1.5 % Si + 3 % Al - 5}{0.3 % Mn + % Ni + 0.5 % Cu + 15 \left(%C+%N\right) + 2}$ t < 1.3 applies,
whereby %C describes the C content, %N the N content, %Si the Si content, %Al the Al content, %Mn the Mn content, % Cr the Cr content, %Ni the Ni content, %Mo the Mo content and % Cu the Cu content of the particular steel composition of the flat product,
- Casting the molten steel in a twin-roll casting machine to form a cast strip;
- Inline hot-rolling of the cast strip, following casting of the cast strip, to form a hot strip;
- Cold-rolling of the hot strip to produce a cold strip, whereby the cold strip obtained has a structure that has 8.5 - 13 % by volume δ-ferrite and for the remainder, austenite.

13. Method according to claim 12, **characterised in that** the hot-rolling takes place in a single hot-rolling pass.

14. Method according to one of claims 12 or 13, **characterised in that** the degree of total deformation ε achieved during the hot-rolling is a maximum of 50 %.

15. Method according to one of claims 12 to 14, **characterised in that** the cast strip enters the first rolling pass at an initial hot-rolling temperature that lies in the range 1050 - 1200 °C.

16. Method according to one of claims 12 to 15, **characterised in that** the thickness of the cast strip is a maximum of 4 mm.

## Revendications

1. Produit plat en acier laminé à froid, fabriqué à partir d'un acier inoxydable avec une structure ayant de 8,5 à 13 % en volume de ferrite δ et pour le reste de l'austénite et ayant la composition suivante (en % en poids) :
| | |
|---|---|
| C : | 0,05 - 0,14 %, |
| Si : | 0,1 - 1,0 %, |
| Mn : | 7,5 - 10,5 %, |
| Cr : | >17,5 - 22,0 %, |
| Ni : | 1,0 - 4,0 %, |
| Cu : | 1,0 - 3,0 %, |
| N : | 0,03 - 0,2 %, |
| P : | max. 0,07 %, |
| S : | max. 0,01 %, |
| Mo : | max. 0,5 %, |
éventuellement un ou plusieurs éléments du groupe « Ti, Nb, B, V, Al, Ca, As, Sn, Sb, Pb, Bi, H » à la condition suivante :
| | |
|---|---|
| Ti: | max. 0,02 %, |
| Nb : | max. 0,1 %, |
| B : | max. 0,004 %, |
| V : | max. 0,1 %, |
| Al : | 0,001 - 0,03 %, |
| Ca : | 0,0005 - 0,003 %, |
| As : | 0,003 - 0,015 %, |
| Sn : | 0,003 - 0,01 %, |
| Pb : | max. 0,01 %, |
| Bi : | max. 0,01 %, |
| H : | max. 0,0025 %, |
le reste étant du fer et des impuretés inévitables, où pour $t = \frac{% Cr + 2 % Mo + 1 , 5 % Si + 3 % Al - 5}{0 , 3 % Mn + % Ni + 0 , 5 % Cu + 15 \left(%C+%N\right) + 2}$ t ≤ 1,3,
où la teneur en C, la teneur en N, la teneur en Si, la teneur en Al, la teneur en Mn, la teneur en Cr, la teneur en Ni, la teneur en Mo et la teneur en Cu de la composition d'acier du produit plat sont désignées respectivement par % C, % N, % Si, % Al, % Mn, % Cr, % Ni, % Mo, % Cu.

2. Produit plat en acier laminé à froid selon une des revendications précédentes, **caractérisé en ce que** sa teneur en Si est de 0,1 - 0,4 % en poids.

3. Produit plat en acier laminé à froid selon une des revendications précédentes, **caractérisé en ce que** sa teneur en Mn est de 7,5 - 10,5 % en poids.

4. Produit plat en acier laminé à froid selon une des revendications précédentes, **caractérisé en ce que** sa teneur en Cr est au maximum de 20,0 % en poids.

5. Produit plat en acier laminé à froid selon une des revendications précédentes, **caractérisé en ce que** sa teneur en Cr est au moins de 17,7 % en poids, en particulier au moins de 18,0 % en poids.

6. Produit plat en acier laminé à froid selon une des revendications précédentes, **caractérisé en ce que** sa teneur en Ni est au moins de 1,5 % en poids.

7. Produit plat en acier laminé à froid selon une des revendications précédentes, **caractérisé en ce qu'**il contient au moins 1,5 % en poids de Cu.

8. Produit plat en acier laminé à froid selon la revendication 7, **caractérisé en ce que** sa teneur en Cu est au moins de 2,0 % en poids.

9. Produit plat en acier laminé à froid selon une des revendications précédentes, **caractérisé en ce que** sa teneur en N est de 0,03 - 0,10 % en poids.

10. Produit plat en acier laminé à froid selon une des revendications précédentes, **caractérisé en ce que** son allongement A80 est au moins de 35 %.

11. Produit plat en acier laminé à froid selon une des revendications précédentes, **caractérisé en ce que** le rapport limite d'emboutissage lors de l'emboutissage profond d'une petite cavité à symétrie de rotation est de 2,00.

12. Procédé de fabrication d'un produit plat en acier laminé à froid conçu selon une des revendications de 1 à 11, tel une bande d'acier ou une tôle d'acier, comprenant les étapes de travail suivantes :
- Mise ne fusion d'un acier ayant la composition suivante (en % en poids):
| | |
|---|---|
| C : | 0,05 - 0,14 %, |
| Si : | 0,1 - 1,0 %, |
| Mn : | 7,5 - 10,5 %, |
| Cr : | >17,5 - 22,0 %, |
| Ni : | 1,0 - 4,0 %, |
| Cu : | 1,0 - 3,0 %, |
| N : | 0,03 - 0,2 %, |
| P : | max. 0,07 %, |
| S : | max. 0,01 %, |
| Mo : | max. 0,5 %, |
éventuellement un ou plusieurs éléments du groupe « Ti, Nb, B, V, Al, Ca, As, Sn, Sb, Pb, Bi, H » à la condition suivante :
| | |
|---|---|
| Ti : | max. 0,02 %, |
| Nb : | max. 0,1 %, |
| B : | max. 0,004 %, |
| V : | max. 0,1 %, |
| Al : | 0,001 - 0,03 %, |
| Ca : | 0,0005 - 0,003 %, |
| As : | 0,003 - 0,015 %, |
| Sn : | 0,003 - 0,01 %, |
| Pb : | max. 0,01 %, |
| Bi : | max. 0,01 %, |
| H : | max. 0,0025 %, |
le reste étant du fer et des impuretés inévitables, où pour $t = \frac{% Cr + 2 % Mo + 1 , 5 % Si + 3 % Al - 5}{0 , 3 % Mn + % Ni + 0 , 5 % Cu + 15 \left(%C+%N\right) + 2}$ t ≤ 1,3,
où la teneur en C, la teneur en N, la teneur en Si, la teneur en Al, la teneur en Mn, la teneur en Cr, la teneur en Ni, la teneur en Mo et la teneur en Cu de la composition d'acier du produit plat sont
désignées respectivement par % C, % N, % Si, % Al, % Mn, % Cr, % Ni, % Mo, % Cu ;
- coulage de l'acier fondu dans une machine de coulée à deux rouleaux pour obtenir une bande coulée ;
- ensuite, dans un processus en continu avec le coulage de la bande coulée, l'on passe au laminage à chaud de la bande coulée pour obtenir une bande laminée à chaud ;
- laminage à froid de la bande laminée à chaud pour obtenir une bande laminée à froid, où la bande laminée à froid obtenue présente une structure composée de 8,5 à 13 % en volume de ferrite δ et pour le reste de l'austénite.

13. Procédé selon la revendication 12, **caractérisé en ce que** le laminage à chaud a lieu en une seule passe de laminage à chaud.

14. Procédé selon une des revendications 12 ou 13, **caractérisé en ce que** taux de déformation total obtenu lors du laminage à chaud est de 50 % tout au plus.

15. Procédé selon une des revendications de 12 à 14, **caractérisé en ce que** la bande coulée avec une température initiale de laminage à chaud se situant dans une plage de 1050 - 1200 °C entre dans la première passe de laminage.

16. Procédé selon une des revendications de 12 à 15, **caractérisé en ce que** l'épaisseur de la bande coulée est de 4 mm tout au plus.
